# EUROPÄISCHE PATENTSCHRIFT

(11) **EP 1 716 580 B1**
(45) Veröffentlichungstag und Bekanntmachung des Hinweises auf die Patenterteilung: **16.01.2008**
(21) Anmeldenummer: 05707891.7
(22) Anmeldetag: 24.01.2005
(51) Int. Cl.: H01B 3/40

(54) **VERFAHREN ZUR HERSTELLUNG VON BESCHICHTETEN ELEKTRISCHEN DRÄHTEN**
METHOD FOR PRODUCING COATED ELECTRICAL WIRES
PROCEDE SERVANT A FABRIQUER DES FILS ELECTRIQUES POURVUS D'UN REVETEMENT

(30) Priorität: 20.02.2004 DE 102004008365
(43) Veröffentlichungstag der Anmeldung: 02.11.2006
(73) Patentinhaber: Altana Electrical Insulation GmbH, 46483 Wesel (DE)
(72) Erfinder: MEICHSNER, Marcus, 47475 Kamp-Lintfort (DE); STEVENS, Günter, 47906 Kempen (DE)
(74) Vertreter: Fitzner, Uwe
(86) Internationale Anmeldenummer: PCT/EP2005/050384
(87) Internationale Veröffentlichungsnummer: WO 2005/081266

(56) Entgegenhaltungen:
- EP-A- 1 096 510
- US-A- 4 090 936
- US-A- 4 342 794
- US-A- 4 362 263
- W. R. WATT, H. T. HOFFMAN, JR., H. POBINER, L. J. SCHKOLNICK, AND L. S. YANG,: "A Novel Photoinitiator of Cationic Polymerization: Preparation and Characterization of Bis [4- (diphenylsulfonio) phenyllsulfide-Bis- Hexafluoropho- sphate" JOURNAL OF POLYMER SCIENCE: POLYMER CHEMISTRY EDITION, Bd. 22, 1984, Seiten 1789-1796, XP002327693

## Beschreibung

Die vorliegende Erfindung betrifft ein Verfahren zur Herstellung von beschichteten elektrischen Drähten.

Die für die Herstellung von Motoren, Magnetspulen, Hubmagnete und Generatoren eingesetzten Wicklungsträger sind häufig starken mechanischen Belastungen ausgesetzt. Besonders bei schnellaufenden Rotoren sind die entstehenden Zentrifugal- und Zentripetalkräfte, die auf die Wicklungen der bewegten Bauteile wirken, recht erheblich.

Um Schäden und Verformungen der beanspruchten Geräteteile zu verhindern oder zumindest zu reduzieren, werden frühzeitig Wicklungen fixiert. Dies geschieht durch die Imprägnierung mit Tränklacken oder Tränkharzen. Die Tränklacke oder Tränkharze müssen gehärtet werden. Dies erreicht man üblicherweise durch eine Ofenhärtung des Bauteils bei erhöhten Temperaturen über einen längeren Zeitraum.

Eine Neuerung bei der Fixierung von Drähten war die Einführung von Backlacken, die besonders auf dem Gebiet der Ablenkspulen-fertigung in der TV-Technik ihren Einzug hielten.
Das Prinzip der Backlacke beruht auf der thermoplastischen Eigenschaft, die ein Verkleben der fertig lackierten Drähte nach dem Wickeln der Spule ermöglicht. Dabei wird die Backlackschicht, die zweckmäßig über eine bestehende Grundisolation des Lackdrahtes aufgebracht wird, zunächst geschmolzen, wobei die Wicklungszwischenräume teilweise mit dem geschmolzenen Thermoplasten aufgefüllt werden und somit die Einzelwicklungen über den Thermoplasten verkleben. Durch die nachfolgende Erstarrung des Polymers sind alle Windungen untereinander fixiert, eine Verformung der Wicklung, die insbesondere bei freitragenden Spulen eine Veränderung der Induktivität verursachen würde, kann somit verhindert werden.
Das Schmelzen des Backlacks erfolgt thermisch, zum einen über das Temperieren der Fertigbauteile im Heizofen und zum anderen elektrisch durch Stromstoß.

Der Vorteil der Backlacke bei der Fertigung von Spulen aller Art veranlaßte die Konstrukteure zur Entwicklung neuer Geräte für die Wickeltechnik. Heute werden Backlacke nahezu in allen Bereichen der Lackdrahtverarbeitung zur Wicklungsfixierung auch bei hohen thermischen Anforderungen eingesetzt.

Es werden unterschiedliche Substanzklassen als Basis für Backlacke in Abhängigkeit vom Einsatzgebiet verwendet.

In EP 1 096 510 wird die Verwendung von Polyvinylacetalen (PVA)beschrieben. Das thermische und mechanische Eigenschaftsniveau dieser Backlacke ist bescheiden.

In der EP 0 331 823 werden Polyvinylbutyrale und formale beschrieben. Aufgrund einer relativ hohen durchschnittlichen Wasseraufnahme und eines verhältnismäßig geringen Erweichungspunktes der Polyvinylbutyrale werden diese Materialien ungern eingesetzt.

In der US 4,129,678 werden Phenoxyharze beschrieben, die häufig für feuchtigkeitsempfindliche und temperaturbeständige Anwendungen Verwendung finden. Unter Mitverwendung von Phenol- bzw. Melaminharzen entstehen relativ hochviskose Backlacke, die bei der Verbackung geringe Mengen von Formaldehyd und Phenol freisetzen können. Dies ist einer der schwerwiegendsten Nachteile dieser Lackformulierungen.
In der EP 0 399 396 werden Polyamide für die Verwendung als Backlacke beschrieben. In der Herstellung der Polyamide, die für den Einsatz als Backlackbindemittel geeignet sind, ergeben sich weitaus mehr Variationsmöglichkeiten als bei den übrigen Stoffklassen. Eine breite Palette von Copolyamiden aus aromatischen und/oder aliphatischen Dicarbonsäuren, aro-matischen und/oder aliphatischen Diaminen und überwiegend aromatischen Diisocyanaten sind bekannt und werden gegebenenfalls mit blockierten Polyisocyanaten modifiziert eingesetzt.

In der US 4,131,714 werden lineare Polyester beschrieben, die als Bindemittel in geeigneten Lösungsmitteln gelöst als Backlack zur Drahtbeschichtung Verwendung finden.

Alle genannten Backlacksysteme werden mittels herkömmlicher Naßlackauftragung per Filzabstreif- oder Düsenauftrags-verfahren auf bereits isolierte Lackdrähte aufgebracht und thermisch getrocknet, wobei die ausgetriebenen Lösungsmittel in den Katalysatoren der konventionellen Lackieranlagen nachverbrannt werden. Der Erweichungsbereich der verbliebenen Backlackschicht wird nicht selten über den Gehalt an Restlösungsmittel im Polymer reguliert, das den entscheidenden Nachteil der Lösungsmittelfreisetzung während der Verbackung bietet.

Die DE 28 43 895 C3 betrifft die Aushärtung aufeinander folgender Drahtlackschichten mittels UV-Licht. Beschriebenes Ziel war insbesondere die Vermeidung der Lösemittel. Aufgebracht wurde eine Schicht mit guter Haftung am Draht, eine weitere Schicht als Isolierlack, gefolgt von einer wärme- sowie einer abriebs- und kratzfesten Schicht, wobei alle Schichten UV-härtbar sind.

In DE 29 15 011 wird die Herstellung und Verwendung von mittels Strahlung härtbarer Polyesterimide beschrieben, die ebenfalls als Isolationsmaterial auf Kupferdrähte aufgebracht werden. Die Herstellung von UV-härtbaren Bindemitteln für die Verwendung als Backlacke wird nicht beschrieben.

Aufgabe der vorliegenden Erfindung ist, einen Backlack zur Verfügung zu stellen, der lösungsmittelfrei und durch UV-Licht härtbar ist.

Diese Aufgabe wird dadurch gelöst, daß zur Beschichtung UV-härtbare Backlacke eingesetzt werden, welche
a) 50 - 95 % Bindemittel auf Oxiranbasis
b) 1 -10 % UV-Vernetzungskatalysatoren,
c) 0 - 80 % Reaktiwerdünner,
d) 0 - 40 % Kettenüberträger, sowie
e) 1 - 8 % Additive, Stabilisatoren usw.

Die erfindungsgemäßen Backlacke sind frei von Lösemitteln jeglicher Art, wobei Wasser auch als Lösemittel zählt.

Erfindungsgemäß bevorzugte UV-härtbare Backlacke enthalten:
a) 60 -93 % Bindemittel auf Oxiranbasis
b) 2 - 6 % UV-Vernetzungskatalysatoren,
c) 0 - 70 % Reaktiwerdünner,
d) 0 - 35 % Kettenüberträger, sowie
e) 1 - 3 % Additive, Stabilisatoren usw.

Die Bindemittel a) enthalten vorzugsweise cyclo-aliphatische Oxiranvebindungen der allgemeinen Form wobei R₁ ein Wasserstoff, ein Carboxylatrest der angegebenen Form ein Polyetherrest mit n = 1-50 oder ein Polyesterrest der nachfolgenden Form sein kann, wobei R₂ ein Methyl-,Ethyl-,Propyl- oder Butylrest oder ein weiterer Oxiranring, oder eine weitere Oxiranverbingung des Typs sein kann, wobei R₃ einen Hydroxyethylrest oder einer Oxiranverbindung folgender Form entspricht, R₄ und R₅ eine aliphatische Kohlenwasserstoffkette von 2 - 6 Kohlenstoffeinheiten beschreibt, wobei R₅ darüber hinaus auch ein Phenylenrest sein kann und R₆ einem Hydroxyalkylrest mit 2-6 Kohlenstoffatomen oder einer Oxiranverbindung folgender Form entspricht.

Andere hier nicht im Detail beschriebene Mono-, Di- und Polyoxirane sind ebenfalls als Bindemittel einsetzbar.

Geeignet zur Herstellung von Backlacken ist 3,4-Epoxycyclohexylmethyl-3,4-epoxycyclohexancarboxylat, das unter dem Namen "Cyracure UVR 6110" der Union Carbide Corporation erhältlich ist.

Die verwendeten höhermolekularen Mono- und Dioxirane können hergestellt werden durch Umsetzung des Methyl-3,4-epoxycyclohexancarboxylats mit OH-funktionellen Polyethylen- oder Polypropylenglykolen mit n = 1 - 50 Ethoxy- bzw. Propoxyeinheiten, bevorzugt n = 5 - 25, besonders bevorzugt n = 8 - 12, einerseits zum Erhalt der Polyethermono- und -dioxiranen oder mit aliphatischen und/oder aromatischen Dicarbonsäuren und Polyolen zum Erhalt der Polyestermono- und -dioxiranen.

Geeignete aromatische Dicarbonsäuren und/oder Dicarbonsäuredimethylester sind zum Beispiel Isophthalsäure, Terephthalsäure, Terephthalsäuredimethylester, Naphthalindicarbonsäure-dimethylester. Besonders bevorzugt sind Isophthalsäure und Terephthalsäuredimethylester. Geeignete aliphatische Dicarbonsäuren sind zum Beispiel Adipinsäure, Azelainsäure und Decandicarbonsäure, wobei Adipinsäure besonders bevorzugt ist.

Als Polyole finden unter anderem Ethylenglykol, Propylenglykol, Neopentylglykol und Butandiol-1,4 Verwendung. Als besonders vorteilhaft haben sich Gemische aus Ethylenglykol und Neopentylglykol für die beschriebene Anwendung herausgestellt.

Als UV-Vernetzungskatalysator b) kommt vorzugsweise ein für kationische Photopolymerisation geeigneter Photoinitiator, oder Initiatorgemisch in Betracht. Bevorzugt für die erfindungsgemäßen Backlacke wird das gemischte Arylsulfoniumhexafluorophosphatsalz der folgenden Form verwendet. Anstelle dessen oder zusätzlich kann Komponente b) auch andere übliche UV-Vernetzungskatalysatoren enthalten.

Als Reaktiwerdünner c) kommen vorzuggsweise niedermolekulare Oxirane, Oxetane u.a. mit den erfindungsgemäßen Oxiranen copolymersierbaren Verbindungen in Betracht.

Als Kettenüberträger d) und zur Erhöhung der Vernetzungsdichte ist die Mitverwendung von ggf. verzweigten Polyesterpolyolen mit Molekulargewichten zwischen 500 und 2000 g/mol vorteilhaft, bevorzugt werden Polyesterpolyole mit einem mittleren Molekulargewicht zwischen 500 und 1000 g/mol.

Als Verlaufsadditive e) können bevorzugt oberflächenaktive modifizierte Polydisiloxane verwendet werden, wie zum Beispiel das "Byk 306" der Byk Chemie GmbH.

Die Erfindung wird anhand der nachfolgenden Beispiele näher erläutert:

### Beispiel 1: Herstellung eines Dioxirans aus Polyethylenglykol 400 und Methyl-3,4-epoxycyclohexancarboxylat (Dioxiran I)

62,4 g des Methyl-3,4-epoxycyclohexancarboxylats werden gemischt mit 80 g eines Polyethylenglykols 400, mit Stickstoff als Schutzgas beschleiert, mit 0,2 g Tetrabutyltitanat versetzt und unter Abspaltung von 12,8 g Methanol bei 180 - 200°C umgeestert. 155,4 g eines hochviskosen Polyethylenglykoldioxirans werden erhalten.

### Beispiel 2: Herstellung eines Dioxirans aus Dimethylterephthalat, Ethylenglykol, Neopentylglykol und Methyl-3,4-epoxycyclohexanecarboxylat (Dioxiran II)

31,2 g des Methyl-3,4-epoxycyclohexanecarboxylats werden gemischt mit 97 g Dimethylterephthalat, 15,5 g Ethylenglykol und 26,0 g Neopentylglykol, mit Stickstoff als Schutzgas beschleiert, mit 0,2 g Tetrabutyltitanat versetzt und unter Abspaltung von 38,4 g Methanol bei 180 - 200°C umgeestert. 131,5 g eines wachsartigen Polyesterdioxirans werden erhalten.

### Beispiel 3: Herstellung eines Dioxirans aus Adipinsäure, Ethylenglykol, Neopentylglykol und Methyl-3,4-epoxycyclohexancarboxylat (Dioxiran III)

31,2 g des Methyl-3,4-epoxycyclohexancarboxylats werden gemischt mit 73 g Adipinsäure, 15,5 g Ethylenglykol und 26,0 g Neopentylglykol, mit Stickstoff als Schutzgas beschleiert, mit 0,2 g Tetrabutyltitanat versetzt und unter Abspaltung von 6,4 g Methanol und 18 g Wasser bei 180 - 200°C verestert. 121,5 g eines wachsartigen Polyesterdioxirans werden erhalten.

Aus den hergestellten Oxiranen wurden UV-härtbare Backlacke formuliert:

### Beispiel 4: Backlack 1

Es wird ein UV-härtbarer Lack hergestellt aus 32,5 g Cyracure UVR 6110, 30 g Dioxiran III, 5 g Photoinitiator, 30 g Methyl-3,4-epoxy-Cyclohexancarboxylat und 2,5 g Verlaufsadditiv. Die Komponenten werden homogen gemischt zu einem farblosen transparenten Lack mit 790 mPa s.

### Beispiel 5: Backlack 2

Es wird ein UV-härtbarer Lack hergestellt aus 52,5 g Cyracure UVR 6110, 40 g Dioxiran 1, 5 g Photoinitiator und 2,5 g Verlaufs-additiv. Die Komponenten werden homogen gemischt zu einem farblosen transparenten Lack mit 670 mPa s.

### Beispiel 6: Backlack 3

Es wird ein UV-härtbarer Lack hergestellt aus 67,5 g Cyracure UVR 6110, 25 g Polyesterpolyol Desmophen 670, 5 g Photoinitiator und 2,5 g Verlaufsadditiv. Die Komponenten werden homogen gemischt zu einem farblosen transparenten Lack mit 2340 mPa s.

Die erfindungsgemäß hergestellten Backlacke wurden mittels Düsenabstreifverfahren auf einen Kupferdraht mit 0,30 mm Blankdrahtdurchmesser, konventionell beschichtet mit einem handelsüblichen Polyesterimid-Drahtlack mit einer Gesamtdurchmesserzunahme von 50 µm, bei 10 - 80°C und mittels UV-Licht ausgehärtet. Als UV-Quelle wurde ein durch Mikrowellen angeregter Quecksilberdampf-Hochdruckstrahler eingesetzt. Die Leistung des Strahlers lag zwischen 25 und 100 Watt pro cm. Reflektor und Strahler bilden dabei eine Resonatoreinheit.

Nach dem internationalen Standard der DIN EN 60851-3 (IEC 851-3) wurden die Prüfungen der Verbackungsfestigkeit an normgerecht hergestellten Spulen vorgenommen. Die für den vorliegenden Drahtdurchmesser erforderliche Mindestverbackungskraft wurde mit den ermittelten 0,7 N deutlich übertroffen.

Folgende Prüfergebnisse wurden erhalten:
Backlack 1: Bei einer Lackschicht von 10 µm erhält man einen Lackdraht mit glatter Oberfläche und guten Verbackungseigenschaften bei 200°C und einer Verbackungskraft von 0,7 N.
Backlack 2: Bei einer Lackschicht von 10 µm erhält man einen Lackdraht mit glatter Oberfläche und guten Verbackungseigenschaften bei 200°C.
Backlack 3: Bei einer Lackschicht von 11 µm erhält man einen Lackdraht mit glatter Oberfläche und guten Verbackungs-eigenschaften bei 200°C und einer Verbackungskraft von 0,8 N.

## Patentansprüche

1. Verwendung von UV-härtbaren Backlacken enthaltend
a) 50 - 95 Gew.-% Bindemittel auf Oxiranbasis,
b) 1 -10 Gew.-% UV-Vernetzungskatalysatoren,
c) 0 - 80 Gew.-% Reaktivverdünner,
d) 0 - 40 Gew.-% Kettenüberträger, sowie
e) 1 - 8 % weitere Zusatzstoffe
zur Herstellung von Spulen.

2. Verwendung nach Anspruch 1 oder 2 **dadurch gekennzeichnet, daß** Backlacke enthaltend,
a) 60 - 93 Gew.-% Bindemittel auf Oxiranbasis,
b) 2 - 6 Gew.-% Vernetzungskatalysatoren,
c) 0 - 70 Gew.-% Reaktivverdünner,
d) 0 - 30 Gew.-% Kettenüberträger, sowie
e) 1 - 3 Gew.-% weitere Zusatzstoffe
eingesetzt werden.

3. Verwendung nach einem der vorliegenden Ansprüche **dadurch gekennzeichnet, daß** als Backlack cycloaliphatische Oxiranverbindungen der allgemeinen Form wobei R₁ ein Wasserstoff, ein Carboxylatrest der angegebenen Form ein Polyetherrest der Formel mit n = 1-50 oder ein Polyesterrest der nachfolgenden Form sein kann, wobei R₂ einen Methyl-, Ethyl-, Propyl- oder Butylrest oder eine weitere Oxiranverbindung der nachfolgenden Form darstellt, und R₃ einen Hydroxyethylrest oder einer Oxiranverbindung folgender Form entspricht, R₄ und R₅ eine aliphatische Kohlenwasserstoffkette von 2 - 6 Kohlenstoffeinheiten beschreibt, wobei R₅ darüber hinaus auch ein Phenylenrest sein kann und R₆ einen Hydroxyalkylrest mit 2-6 Kohlenstoffen oder einer Oxiranverbindung folgender Form entspricht,
eingesetzt werden.

4. Verwendung nach einem der vorhergehenden Ansprüche **dadurch gekennzeichnet, daß** wenigstens ein für kationische Photopolymerisation geeigneter Photoinitiator zugesetzt wird.

5. Verwendung nach Anspruch 5, **dadurch gekennzeichnet, daß** als Photoinitiator ein gemischtes Arylsulfoniumhexafluorophosphatsalz der folgenden Form zugesetzt wird.

6. Verwendung nach einem der vorhergehenden Ansprüche **dadurch gekennzeichnet, daß** ein Backlack eingesetzt wird, dessen Komponente a) unter Verwendung von Methyl-3,4-epoxycyclohexancarboxylat hergestellt ist.

7. Verwendung nach Anspruch 7 **dadurch gekennzeichnet, daß** ein Backlack eingesetzt wird, dessen Komponente a) unter Einsatz von Polyethylenglykol hergestellt worden ist.

8. Verwendung nach einem der vorhergehenden Ansprüche **dadurch gekennzeichnet, daß** Backlacke eingesetzt werden, welchen als Reaktiwerdünner niedermolekulare Oxirane, Oxetane zugesetzt werden.

9. Verwendung nach einem der vorhergehenden Ansprüche **dadurch gekennzeichnet, daß** Komponente d) Polyesterpolyole mit Molekulargewichten zwischen 500 und 2000 g/mol enthält.

10. Verwendung nach einem der vorhergehenden Ansprüche **dadurch gekennzeichnet, daß** Komponente d) Polyesterpolyole mit einem mittleren Molekulargewicht zwischen 500 und 1000 g/mol enthält.

11. Verwendung nach einem der vorhergehenden Ansprüche **dadurch gekennzeichnet, daß** Komponente e) Additive oder Stabilisatoren oder Gemische hiervon enthält.

12. Verwendung nach einem der vorhergehenden Ansprüche **dadurch gekennzeichnet, daß** im Anschluß an die Beschichtung der Spule mit Backlack dieser mittels ultravioletter Strahlung ausgehärtet wird.

## Claims

1. Use of UV-curable baking enamels containing
a) 50%-95% by weight of oxirane-based binders,
b) 1%-10% by weight of UV crosslinking catalysts,
c) 0-80% by weight of reactive diluents,
d) 0-40% by weight of chain transfer agents, and
e) 1%-8% of further additives
to produce coils.

2. Use according to Claim 1 or 2, **characterized in that** baking enamels are used containing
a) 60%-93% by weight of oxirane-based binders,
b) 2%-6% by weight of crosslinking catalysts,
c) 0-70% by weight of reactive diluents,
d) 0-30% by weight of chain transfer agents, and
e) 1%-3% of further additives.

3. Use according to any one of the present claims, **characterized in that**, as baking enamel, cycloaliphatic oxirane compounds are used of the general form where R₁ can be a hydrogen, a carboxylate radical of the indicated form a polyether radical of the formula with n = 1-50 or a polyester radical of the following form where R₂ is a methyl, ethyl, propyl or butyl radical or a further oxirane compound of the following form and R₃ is a hydroxyethyl radical or an oxirane compound of the following form R₄ and R₅ describes an aliphatic hydrocarbon chain of 2-6 carbon units, it being possible in addition for R₅ to be a phenylene radical, and R₆ is a hydroxyalkyl radical having 2-6 carbons or an oxirane compound of the following form

4. Use according to any one of the preceding claims, **characterized in that** at least one photoinitiator suitable for cationic photopolymerization is added.

5. Use according to Claim 5, **characterized in that**, as a photoinitiator, a mixed arylsulfonium hexafluorophosphate salt of the following form is added.

6. Use according to any one of the preceding claims, **characterized in that** a baking enamel is used whose component a) is prepared using methyl 3,4-epoxycyclohexanecarboxylate.

7. Use according to Claim 7, **characterized in that** a baking enamel is used whose component a) has been prepared using polyethylene glycol.

8. Use according to any one of the preceding claims, **characterized in that** baking enamels are used to which low molecular weight oxiranes, oxetanes are added as reactive diluents.

9. Use according to any one of the preceding claims, **characterized in that** component d) comprises polyester polyols having molecular weights of between 500 and 2000 g/mol.

10. Use according to any one of the preceding claims, **characterized in that** component d) comprises polyester polyols having an average molecular weight of between 500 and 1000 g/mol.

11. Use according to any one of the preceding claims, **characterized in that** component e) comprises additives or stabilizers or mixtures thereof.

12. Use according to any one of the preceding claims,
**characterized in that** after the coil has been coated with baking enamel, said enamel is cured by means of ultraviolet radiation.

## Revendications

1. Utilisation de peintures à séchage au four, durcissables aux UV, contenant
a) 50-95 % en poids de liant à base d'oxiranne,
b) 1-10 % en poids de catalyseurs de réticulation aux UV,
c) 0-80 % en poids de diluant réactif,
d) 0-40 % en poids d'agent de transfert de chaîne, ainsi que
e) 1-8 % d'autres additifs
pour la fabrication de bobines.

2. Utilisation selon la revendication 1 ou 2, **caractérisée en ce qu'**on utilise des peintures à séchage au four qui contiennent
a) 60-93 % en poids de liant à base d'oxiranne,
b) 2-6 % en poids de catalyseurs de réticulation,
c) 0-70 % en poids de diluant réactif,
d) 0-30 % en poids d'agent de transfert de chaîne, ainsi que
e) 1-3 % en poids d'autres additifs.

3. Utilisation selon l'une quelconque des revendications présentes, **caractérisée en ce qu'**on utilise comme peinture à séchage au four des composés oxiranne cycloaliphatiques de formule générale dans laquelle R₁ peut être un atome d'hydrogène, un radical carboxylate de formule indiquée un radical polyéther de formule où n = 1-50, ou un radical polyester de formule suivante R₂ représentant un radical méthyle, éthyle, propyle ou butyle ou un autre composé oxiranne de formule suivante et R₃ correspondant à un radical hydroxyéthyle ou à un composé oxiranne de constitution suivante R₄ et R₅ représentant une chaîne hydrocarbonée aliphatique ayant de 2 à 6 atomes de carbone, R₅ pouvant en outre être également un radical phénylène et R₆ correspondant à un radical hydroxyalkyle ayant de 2 à 6 atomes de carbone ou un composé oxiranne de constitution suivante

4. Utilisation selon l'une quelconque des revendications précédentes, **caractérisée en ce qu'**on ajoute au moins un photoamorceur approprié à une polymérisation cationique.

5. Utilisation selon la revendication 5, **caractérisée en ce qu'**on ajoute comme photoamorceur un hexafluorophosphate d'arylsulfonium mixte de formule suivante

6. Utilisation selon l'une quelconque des revendications précédentes, **caractérisée en ce qu'**on utilise une peinture à séchage au four dont le composant a) est préparé avec utilisation de 3,4-époxycyclohexanecarboxylate de méthyle.

7. Utilisation selon la revendication 7, **caractérisée en ce qu'**on utilise une peinture à séchage au four dont le composant a) a été préparé avec utilisation de polyéthylèneglycol.

8. Utilisation selon l'une quelconque des revendications précédentes, **caractérisée en ce qu'**on utilise des peintures à séchage au four auxquelles sont ajoutés en tant que diluants réactifs des oxétannes, oxirannes de faible masse moléculaire.

9. Utilisation selon l'une quelconque des revendications précédentes, **caractérisée en ce que** le composant d) contient des polyesterpolyols ayant des masses moléculaires comprises entre 500 et 2 000 g/mole.

10. Utilisation selon l'une quelconque des revendications précédentes, **caractérisée en ce que** le composant d) contient des polyesterpolyols ayant une masse moléculaire moyenne comprise entre 500 et 1 000 g/mole.

11. Utilisation selon l'une quelconque des revendications précédentes, **caractérisée en ce que** le composant e) contient des additifs ou des stabilisants ou des mélanges de ceux-ci.

12. Utilisation selon l'une quelconque des revendications précédentes, **caractérisée en ce qu'**à la suite du revêtement de la bobine avec la peinture à séchage au four, celle-ci est durcie au moyen d'un rayonnement ultraviolet.
